# FASCICULE DE BREVET EUROPEEN

(11) **EP 0 989 227 B1**
(45) Date de publication et mention de la délivrance du brevet: **12.07.2006**
(21) Numéro de dépôt: 99402205.1
(22) Date de dépôt: 08.09.1999
(51) Int. Cl.: D06P 5/00, B44C 1/17, D06Q 1/12

(54) **Procédé de traitement des flocks d'un support flocké et produit obtenu par ce procédé**
Verfahren zur Behandlung des Flocks einer geflockten Unterlage und das so erhaltene Produkt
Process for treating flocks of a flocket support and the product obtained

(30) Priorité: 22.09.1998 FR 9811791
(43) Date de publication de la demande: 29.03.2000
(73) Titulaire: Société d'Enduction et de Flockage, 53000 Laval (FR)
(72) Inventeur: Lion, Jean-Pierre, 53000 Laval (FR)
(74) Mandataire: Laget, Jean-Loup

(56) Documents cités:
- EP-A- 0 185 398
- FR-A- 2 718 673
- GB-A- 979 006
- US-A- 4 125 657
- DATABASE WPI Section Ch, Derwent Publications Ltd., London, GB; Class A87, AN 73-63739U XP002105567 & JP 48 033792 B (MIKAWA SENSHOKU KAKO KK)

## Description

La présente invention concerne un procédé de traitement des flocks d'un support flocké, le support pouvant être quelconque, par exemple en papier, en carton, en plastique, en textile ou en non-tissé. L'invention concerne également le produit obtenu par ce procédé, qu'il soit ou non ultérieurement imprimé.

Il est usuel de décorer des supports flockés, en imprimant sur les flocks des motifs multicolores ou en marquant les flocks par application thermique d'un film coloré ou métallisé, ce dernier procédé étant généralement connu sous le terme "dorure à chaud". Les supports flockés sont ainsi décorés dans de nombreux domaines, par exemple l'emballage et le conditionnement, la décoration, l'habillement, ou le revêtement mural.

Les supports flockés peuvent être décorés par impression sérigraphique, mais une telle impression ne permet pas de reproduire précisément des motifs en quadrichromie finement tramés, car les cadres sérigraphiques utilisés sont limités par les dimensions du maillage.

Les supports flockés peuvent être également décorés par impression héliographique, mais ce type d'impression est également limité du point de vue de la qualité et de la finesse de la représentation graphique, et nécessite en outre la réalisation préalable d'outils d'impression spécifiques, tels que des cylindres gravés, qui sont très coûteux.

En outre, l'impression sérigraphique comme l'impression héliographique nécessitent de déposer une quantité d'encre importante sur les flocks, et ceci quelque soit la nature du support à imprimer.

On connaît également les procédés d'impression offset ou flexographique, mais ces derniers ne peuvent être mis en oeuvre de façon simple pour décorer une surface flockée, pour les raisons suivantes :
- contrairement au procédé d'impression sérigraphique ou héliographique, les machines d'impression offset ou flexographique sont sensibles aux flocks libres qui sont toujours plus ou moins présents sur un support flocké ; en effet, ces flocks libres quittent le support flocké lors de son passage à travers la machine d'impression et viennent se coincer dans des parties de la machine, telles que les cylindres d'entraînement et les plaques, ce qui détériore la qualité d'impression et nécessite des nettoyages fréquents, et donc des temps d'arrêts importants ;
- comme l'impression offset, flexographique ou par jet d'encre ne dépose que de faibles quantités d'encre sur le support à décorer, une quantité substantielle de ce dépôt d'encre peut être absorbée par les flocks du support flocké qui présentent, comme tout textile, un certain pouvoir d'absorption, ce qui réduit d'autant l'intensité des coloris imprimés et limite les possibilités de réalisation de coloris soutenus ou vifs.

Le marquage d'un support flocké par application thermique d'un film coloré ou métallisé est également possible, dans certaines conditions. Dans un tel procédé, une couche colorée ou métallisée est appliquée sur un support provisoire, généralement un film en polyester transparent, puis est partiellement transférée sur les flocks du support flocké à l'aide d'un outil chauffant, tel qu'un poinçon, qui vient brièvement appuyer fortement ladite couche contre les flocks du support flocké, ladite couche étant alors transférée sur les parties flockées du support qui ont été écrasées par le poinçon. Toutefois, le marquage d'un support flocké est plus délicat que celui d'un papier ou d'un carton, en raison de la nature textile et irrégulière du support flocké, ce qui nécessite de respecter précisément des conditions d'application particulières, à savoir la sélection d'un film de marquage à chaud adapté au support flocké, et le respect absolu des conditions de marquage sur une machine précise et très bien réglée. Même si ces conditions sont parfaitement respectées, le marquage de dessins très fins ou de textes de très faibles dimensions ne pourra pas se faire dans de bonnes conditions de lisibilité ou sera peu résistant aux frottements.

Pour rendre le support flocké facilement imprimable par les procédés susmentionnés, il est également possible de modifier la surface flockée en écrasant les flocks par calandrage ou grainage avec un cylindre chauffant, lisse ou à motifs en relief, mis en pression, mais dans ce cas, l'aspect et le toucher du support flocké ainsi écrasé sont altérés.

Le document FR-A-2 718 673 décrit un matériau composite utilisable comme diélectrique présentant des caractéristiques améliorées de protection, notamment d'étanchéité à l'humidité, ou comme support de couche métallique pour former des circuits électriques imprimés souples, ainsi qu'un procédé de fabrication de ce matériau composite. Le matériau composite comporte un substrat électriquement et/ou thermiquement isolant, sur au moins une face duquel est formée une couche protectrice composé de fibres thermorésistantes flockées (fixées par collage) sur la face du substrat. Les fibres flockées sont ensuite imprégnées d'une résine thermorésistante en solution dans un solvant organique de façon à obtenir une couche de résine armée par les fibres. Dans le cas où on désire réaliser des circuits imprimés souples, on utilise une résine chargée de grains de CuO₂ et le substrat revêtu de la couche protectrice de fibres imprégnées de la résine ainsi chargée est ensuite soumis à un procédé de métallisation par immersion dans un bain aqueux de réduction du CuO₂ et par trempage dans un bain de cuivre chimique. L' "impression" des circuits électriques sur le matériau composite ainsi métallisé est réalisée par les procédés usuels connus (en général par photogravure). Ce document ne décrit pas comment résoudre les problèmes liés à l'impression de motifs colorés sur un support d'impression flocké, au moyen d'une machine d'impression offset ou flexographique.

La présente invention a pour but de proposer un procédé de traitement des flocks d'un support flocké, qui permette de conserver un toucher doux et agréable du support flocké ainsi traité, qui permette d'imprimer ce dernier par les procédés classiques d'impression offset, flexographique, par jet d'encre ou par marquage thermique à l'aide d'un film coloré ou métallisé, dans les conditions habituelles de mise en oeuvre de ces procédés, sans réglage particulier ni utilisation de matières premières spéciales, tout en permettant une reproduction précise de motifs multicolores, notamment en quadrichromie, avec la qualité d'une photographie.

Ce but est atteint par un procédé de traitement des flocks tel que défini dans la revendication 1 annexée.

Des modes de réalisation du procédé selon l'invention sont définis dans les revendications dépendantes.

Selon une autre caractéristique de l'invention, le procédé consiste à déposer la résine en milieu humide sur les flocks, du seul côté de la surface flockée du support, par tout procédé tel que le mouillage, l'imprégnation, l'enduction ou la pulvérisation. Avantageusement, le procédé consiste, après imprégnation de flocks avec la résine en dispersion aqueuse, à essorer ledit support flocké ainsi imprégné entre deux cylindres presseurs pour évacuer la résine en excès et uniformiser le dépôt de résine.

Avantageusement, la résine est une résine polymère synthétique choisie parmi les esters-acryliques, les latex synthétiques et les polyesters-polyuréthanes, de façon que le support flocké ainsi imprégné conserve un toucher doux, sec et non-collant.

De préférence, le support est choisi parmi les supports en papier, en carton, en plastique, en textile ou en non-tissé.

L'invention vise également le produit obtenu par le procédé tel que précédemment décrit, caractérisé en ce qu'il comporte un support flocké dont les flocks sont imprégnés de résine sèche dont la densité est comprise entre 2 et 12g/m², de préférence entre 6 et 7g/m².

Avantageusement, les flocks imprégnés de résine du produit précité sont imprimés de motifs multicolores, par exemple en quadrichromie, par un procédé d'impression offset, flexographique, par jet d'encre ou par application thermique d'un film coloré ou métallisé.

On va maintenant brièvement décrire la mise en oeuvre du procédé selon l'invention.

Le support flocké est fabriqué par un procédé connu en soi, en utilisant des fibres textiles classiques et une résine polymère adhésive pour lier les flocks au support choisi. De préférence, on utilise selon l'invention, des flocks de faibles dimensions, par exemple entre 0,3 et 2mm, et les fibres sont choisies parmi les fibres naturelles, les fibres en rayonne à base de viscose, ou des fibres en coton, de façon que le support ainsi flocké ait un toucher doux et agréable.

Le support flocké est ensuite imprégné d'une autre résine polymère en émulsion dans un bain aqueux, plutôt qu'en solution organique, afin de protéger l'environnement.

Le bain aqueux contenant la résine en dispersion est déposé de façon uniforme sur les flocks du support flocké, par tout procédé, par exemple par mouillage, imprégnation, enduction ou pulvérisation. Avantageusement, le support flocké passe entre deux cylindres, dont le cylindre applicateur comporte une couche de mousse imprégnée de ladite émulsion pour la déposer sur les flocks du support flocké. Puis, le support flocké ainsi imprégné passe entre deux cylindres presseurs, par exemple l'un en acier et l'autre en caoutchouc, pour enlever la résine en excès et uniformiser le dépôt de résine. Il s'agit en quelque sorte d'une étape d'essorage du support flocké imprégné. La concentration du bain d'imprégnation est ajustée de façon à déposer une très faible quantité de résine sur les supports flockés, de manière à conserver un toucher doux et agréable, mais la quantité de résine doit être suffisante pour permettre une impression ultérieure, comme expliqué ci-après.

Après l'étape d'imprégnation, le support flocké imprégné est séché par passage dans un four de traitement thermique, pour faire évaporer l'eau contenue dans le bain de traitement. Puis, le produit ainsi traité est enroulé et conditionné sous des conditions adéquates à la nature du support. Dans le cas des supports en papier ou en carton, le taux d'humidité du conditionnement doit être proche du taux de reprise des supports. Enfin, le produit ainsi traité est découpé dans des formats adaptés aux types d'impressions voulues, ou bien sous la forme de petits rouleaux de dimensions adaptées aux différentes machines d'impression.

En variante, le bain de traitement peut être appliqué par enduction en faisant passer le support flocké entre un cylindre et une racle applicatrice.

Il est important de noter que grâce à la présence de la résine dans les flocks, la surface des flocks est plus régulière sensiblement comme du papier ou du carton, ce qui permet une impression dans les conditions habituelles de mise en oeuvre, sans réglage particulier. En particulier, l'impression offset ou flexographique ou par jet d'encre peut être mise en oeuvre, car la présence de la résine dans les flocks limite l'absorption de l'encre par les flocks. En outre, il n'y a plus de risque de voir les flocks à l'état libre se coincer dans les parties de la machine d'impression, car ils sont retenus sur le support par la résine.

On notera également qu'il est préférable de ne pas procéder à un brossage ou un nettoyage du support flocké après son traitement par le procédé de l'invention.

Bien que l'invention ait été décrite en liaison avec des exemples de réalisations particuliers, il est bien évident qu'elle ni est nullement limitée et qu'elle comprend tous les équivalents techniques des moyens décrits ainsi que leurs combinaisons qui celles-ci entrent dans le cadre de l'invention.

## Revendications

1. Procédé de traitement des flocks d'un support flocké, consistant à imprégner de résine polymère les flocks du support flocké et à sécher le support flocké ainsi imprégné, **caractérisé en ce que** l'imprégnation est effectuée avec une faible quantité de résine polymère, en émulsion dans un bain aqueux, ladite faible quantité de résine étant apte à fixer au support les éventuels flocks à l'état libre et à limiter la pénétration, lors d'une éventuelle étape d'impression ultérieure, des encres dans les flocks.

2. Procédé selon la revendication 1, **caractérisé en ce que** la teneur en résine du bain aqueux est avantageusement comprise entre 2 et 12% en poids de matière sèche, de préférence entre 6 et 7%.

3. Procédé selon la revendication 2, **caractérisé en ce qu'**il consiste à imprégner les flocks de ladite émulsion avec une densité comprise entre 100g/m² et 150g/m².

4. Procédé selon l'une des revendications 1 à 3, **caractérisé en ce que** qu'il consiste à déposer la résine en milieu humide sur les flocks, du seul côté de la surface flockée du support, par tout procédé tel que le mouillage, l'imprégnation, l'enduction ou la pulvérisation.

5. Procédé selon la revendication 4, **caractérisé en ce qu'**il consiste, après imprégnation de flocks avec la résine en dispersion aqueuse, à essorer ledit support flocké ainsi imprégné entre deux cylindres presseurs pour évacuer la résine en excès et uniformiser le dépôt de résine.

6. Procédé selon l'une des revendications 1 à 5, **caractérisé en ce que** la résine est une résine polymère synthétique choisie parmi les esters-acryliques, les latex synthétiques et les polyesters-polyuréthanes, de façon que le support flocké ainsi imprégné conserve un toucher doux, sec et non-collant.

7. Procédé selon l'une des revendications 1 à 6, **caractérisé en ce que** le support est choisi parmi les supports en papier, en carton, en plastique, en textile ou en non-tissé.

8. Produit obtenu par le procédé selon l'une des revendications 1 à 7, **caractérisé en ce qu'**il comporte un support flocké dont les flocks sont imprégnés de résine sèche dont la densité est comprise entre 2 et 12g/m², de préférence entre 6 et 7g/m².

9. Produit selon la revendication 8, **caractérisé en ce que** les flocks imprégnés de résine du produit précité sont imprimés de motifs multicolores, par exemple en quadrichromie, par un procédé d'impression offset, flexographique, par jet d'encre ou par application thermique d'un film coloré ou métallisé.

## Claims

1. Process for treating the flocks of a flocked support, consisting in impregnating the flocks of the flocked support with a polymer resin and in drying the flocked support so impregnated, **characterised in that** impregnation is effected with a minimal quantity of polymer resin in the form of an emulsion in an aqueous bath, the said minimal quantity of resin being capable of fixing to the support any flocks which are loose and of restricting the penetration of inks into the flocks in the case of a possible subsequent printing stage.

2. Process according to claim 1, **characterised in that** the content of resin in the aqueous bath is advantageously between 2 and 12% by weight of dry matter, preferably between 6 and 7%.

3. Process according to claim 2, **characterised in that** it consists in impregnating the flocks with the said emulsion with a density of between 100 g/m² and 150 g/m².

4. Process according to one of claims 1 to 3, **characterised in that** it consists in depositing the resin in a wet medium on the flocks solely on the side of the support having the flocked surface, by any method such as wetting, impregnation, coating or pulverisation.

5. Process according to claim 4, **characterised in that** it consists, after impregnation of flocks with the resin in aqueous dispersion, in drying the flocked support so impregnated between two pressing cylinders in order to remove excess resin and to make the deposit of resin uniform.

6. Process according to one of claims 1 to 5, **characterised in that** the resin is a synthetic polymer resin selected from acrylic esters, synthetic rubbers and polyurethane polyesters, such that the flocked support so impregnated retains a soft, dry, non-adhesive feel.

7. Process according to one of claims 1 to 6, **characterised in that** the support is selected from paper, card, plastics, textile or non-woven supports.

8. Produce obtained by the process according to one of claims 1 to 7, **characterised in that** it comprises a flocked support whose flocks are impregnated with dry resin whose density is between 2 and 12g/m², preferably between 6 and 7 g/m².

9. Product according to claim 8, **characterised in that** the flocks impregnated with resin of the above-mentioned product are imprinted with multicoloured patterns, e.g. in four colours, by an offset, flexographic, or inkjet printing process or by the thermal application of a coloured or metallic film.

## Patentansprüche

1. Verfahren zur Behandlung des Flocks eines beflockten Trägers, bestehend aus dem Imprägnieren des Flocks des beflockten Trägers mit Polymerharz und dem Trocknen des so imprägnierten beflockten Trägers,
**dadurch gekennzeichnet, dass** die Imprägnierung durchgeführt wird mit einer geringen Menge von Polymerharz in Emulsion in einem wässrigen Bad, wobei die geringe Menge des Harzes geeignet ist, eventuelle Flockfasern im freien Zustand an dem Träger zu fixieren und das Eindringen von Druckfarben in den Flock bei einem eventuellen späteren Bedruckungsschritt zu begrenzen.

2. Verfahren nach Anspruch 1, **dadurch gekennzeichnet, dass** der Gehalt des wässrigen Bades an Harz vorteilhafterweise zwischen 2 und 12 % an Gewicht der Trockenmasse, vorzugsweise zwischen 6 und 7 %, liegt.

3. Verfahren nach Anspruch 2, **dadurch gekennzeichnet, dass** es darin besteht, den Flock mit der Emulsion mit einer Dichte zwischen 100 g/m² und 150 g/m² zu imprägnieren.

4. Verfahren nach einem der Ansprüche 1 bis 3, **dadurch gekennzeichnet, dass** es daraus besteht, das Harz in nassem Milieu auf dem Flock abzusetzen nur auf der Seite der beflockten Trägerfläche, mit einem beliebigen Verfahren wie Benetzen, Imprägnieren, Beschichten oder Besprühen.

5. Verfahren nach Anspruch 4, **dadurch gekennzeichnet, dass** es daraus besteht, nach dem Imprägnieren des Flocks mit dem Harz in wässriger Dispersion, den so imprägnierten beflockten Träger zwischen zwei Druckzylindem auszupressen, um überschüssiges Harz zu entfernen und den Harzauftrag zu vergleichmäßigen.

6. Verfahren nach einem der Ansprüche 1 bis 5, **dadurch gekennzeichnet, dass** das Harz ein synthetisches Polymerharz ist, das ausgewählt ist aus Acrylestern, synthetischem Latex und Polyurethanestern, derart, dass der so imprägnierte beflockte Träger einen weichen, trockenen und nicht klebenden Griff hat.

7. Verfahren nach einem der Ansprüche 1 bis 6, **dadurch gekennzeichnet, dass** der Träger ausgewählt ist aus Trägern aus Papier, Karton, Kunststoff, Textil oder Faservlies.

8. Durch das Verfahren nach einem der Ansprüche 1 bis 7 erhaltenes Produkt, **dadurch gekennzeichnet, dass** es einen beflockten Träger umfasst, dessen Flock mit trockenem Harz imprägniert ist, dessen Dichte zwischen 2 und 12 g/m², vorzugsweise zwischen 6 und 7 g/m², liegt.

9. Produkt nach Anspruch 8, **dadurch gekennzeichnet, dass** der mit Harz imprägnierte Flock des Produktes mit mehrfarbigen Motiven bedruckt sind, z. B. im Vierfarbendruck, durch ein Offset-Druckverfahren, durch ein flexografisches Verfahren, durch Tintenstrahl oder durch thermische Aufbringung eines gefärbten oder metallisierten Films.
